# EUROPÄISCHE PATENTSCHRIFT

(11) **EP 2 027 297 B1**
(45) Veröffentlichungstag und Bekanntmachung des Hinweises auf die Patenterteilung: **12.05.2010**
(21) Anmeldenummer: 07729419.7
(22) Anmeldetag: 23.05.2007
(51) Int. Cl.: C14C 9/02, D06M 15/643

(54) **VERFAHREN ZUR BEHANDLUNG VON LEDER MIT KETOCARBONYL-FUNKTIONELLEN SILOXANPOLYMEREN**
TREATMENT OF LEATHER WITH KETOCARBONYL-FUNCTIONAL SILOXANE POLYMERS
PROCÉDÉ DE TRAITEMENT DE CUIR AVEC DES POLYMÈRES DE SILOXANE À FONCTION CÉTOCARBONYLE

(30) Priorität: 13.06.2006 DE 102006027400
(43) Veröffentlichungstag der Anmeldung: 25.02.2009
(73) Patentinhaber: Wacker Chemie AG, 81737 München (DE)
(72) Erfinder: HERZIG, Christian, 83329 Waging am See (DE); LEHOTKAY, Thomas, 84453 Mühldorf (DE); BIENERT, Eva-Maria, 84503 Altötting (DE)
(74) Vertreter: Deffner-Lehner, Maria
(86) Internationale Anmeldenummer: PCT/EP2007/054981
(87) Internationale Veröffentlichungsnummer: WO 2007/144249

(56) Entgegenhaltungen:
- DE-A1- 4 404 890
- US-A- 4 808 649
- US-A- 6 121 404
- US-A1- 2005 148 702

## Beschreibung

Die Erfindung betrifft ein Verfahren zur Behandlung von Leder oder Lederfasern mit β-Ketocarbonyl-funktionellen Siloxanpolymeren.

Es ist bekannt, dass naturbelassenes Leder aufgrund seiner chemischen Struktur und seines faserigen Aufbaus anfällig gegenüber Umwelteinflüssen wie Schmutz und Nässe ist.
Um die Gebrauchsfähigkeit von Lederartikeln zu erhöhen; ist eine wasserabweisende Eigenschaft wünschenswert.
Klassische Hydrophobierungsmittel bestehen aus hochmolekularen, meist wasserunlöslichen Substanzen wie Wachsen, Paraffinen und Fettsäurekondensationsprodukten, welche vorteilhaft mit Emulgatoren wässrig applizierbar gemacht werden.
Die Produkte geben dem Leder einen angenehmen Griff, jedoch oft eine unzureichende und eingeschränkt reproduzierbare Hydrophobierung.
Optimiert wurden die Systeme durch synthetische Mittel, und hier insbesondere die Polysiloxane und deren Derivate. Neben der stark wasserabstoßenden Eigenschaft der Polysiloxane werden gleichzeitig die Griffeigenschaften, Scheuerfestigkeit und Biegeweichheit positiv beeinflusst und die Permanenz der Effekte erhöht.

In der EP-0 213 480 werden einfache nicht funktionelle Silikonöle durch geeignete Emulgatoren in wässrige Form gebracht und damit Leder hydrophobiert.

Aufgrund der fehlenden funktionellen Gruppen am Siloxanmolekül ist die Emulgierbarkeit jedoch stark eingeschränkt.
Die unterschiedlich stabilen Emulsionen zeigen in der anwendungstechnischen Ausprüfung vielfach nicht reproduzierbare Ergebnisse. Ferner ist der durch das "Ausschwitzen" hervorgerufene typische und oft als schmierig bezeichnete "Silicongriff" unerwünscht und beeinflusst nachfolgende Bearbeitungsprozesse wie Färbung und Zurichtbarkeit negativ.

In der EP-A 0 324 345 wird ein Verfahren zum Hydrophobieren von Leder und Pelzen mit selbstemulgierbaren bzw. dispergierbaren carboxyfunktionellen Polysiloxanen in wässriger Emulsion beschrieben. Die Funktionalitäten sind hierbei sowohl seitenständig als auch endständig an das Polysiloxangerüst angelagert und zeigen bei Verwendung mit klassischen Hydrophobierungsmitteln auf Basis Paraffin- oder Wachsemulsionen gute Bally-Penetrometer-Beständigkeiten.

Die hydrophobierende Wirkung ist aber weiterhin verbesserungsbedürftig in Bezug auf die wasserabweisenden Eigenschaften, Permanenz, Flexibilität und Abriebbeständigkeit in hochflexibler und extrem beanspruchter Kleidung und Schuhwerk.

Die Modifizierung von Carbinol- oder Aminopolysiloxanen mit Diketen und dessen Derivaten wird in US 6,121,404 beschrieben. Die Produkte werden in wässriger Lösung zusammen mit Aminopolysiloxanen zur Herstellung von Elastomerfilmen verwendet.

Es bestand die Aufgabe, ein Mittel zur Behandlung von Leder oder Lederfasern zu finden, welches hydrophobierend wirkt. Weiterhin bestand die Aufgabe, ein Additiv für Lederbehandlungsmittel zu finden, welches zum Nachgerben und Fetten von Leder geeignet ist und das auch erschwerten, anwendungstechnischen Anforderungen genügt.

Gegenstand der Erfindung ist ein Verfahren zur Behandlung von Leder oder Lederfasern mit Zusammensetzungen enthaltend β-Ketocarbonyl-funktionelle Siloxanpolymere, die mindestens einen dreiwertigen Rest B der allgemeinen Formel enthalten, wobei
R³ ein Wasserstoffatom oder ein einwertiger Kohlenwasserstoffrest mit 1 bis 30 Kohlenstoffatomen, vorzugsweise ein Wasserstoffatom bedeutet.

Beim Rest B in Formel (I) ist vorzugsweise höchstens eine der drei freien Valenzen an Heteroatome gebunden.

Bevorzugt enthalten die Siloxanpolymere mindestens 2 Reste B pro durchschnittlichem Molekül, besonders bevorzugt 2 bis 20 Reste B. Die organischen Reste B sind an den Siloxanteil der Siloxanpolymere bevorzugt über Si-C-Gruppen gebunden.

Für den Fall, dass der dreiwertige Rest B mit keiner der freien Valenzen an Heteroatome gebunden ist, enthalten die erfindungsgemäßen Siloxanpolymere bevorzugt mindestens einen SiC-gebundenen Rest B¹ ausgewählt aus der Gruppe der allgemeinen Formeln

-R¹-C (=O) -CR³R⁴-C (=O) -R⁵ (II)

und wobei R³ die oben dafür angegebene Bedeutung hat,
R¹ ein zweiwertiger organischer Rest, vorzugsweise ein zweiwertiger organischer Rest mit 1 bis 20 Kohlenstoffatomen, der außer in den Endpositionen Heteroatome ausgewählt aus der Gruppe von Sauerstoff, Schwefel und Stickstoff enthalten kann, bevorzugt einen Kohlenwasserstoffrest mit 1 bis 20 Kohlenstoffatomen, besonders bevorzugt einen Kohlenwasserstoffrest mit 1 bis 4 Kohlenstoffatomen bedeutet, R⁴ ein Wasserstoffatom oder einen Kohlenwasserstoffrest mit 1 bis 30 Kohlenstoffatomen, vorzugsweise ein Wasserstoffatom ist, und
R⁵, R⁶ und R⁷ jeweils ein Kohlenwasserstoffrest mit 1 bis 30 Kohlenstoffatomen bedeutet.

Die Reste B¹ der Formeln (II) bzw. (III) haben die Struktur eines substituierten Acetylacetons, welches über R¹ an ein Siloxanpolymer gebunden ist.

Für den Fall, dass der dreiwertige Rest B mit einer freien Valenz an Heteroatome gebunden ist, enthalten die erfindungsgemäßen Siloxanpolymere bevorzugt mindestens einen SiC-gebundenen Rest B² ausgewählt aus der Gruppe der allgemeinen Formeln

-R¹-Y-C (=O) -CHR³-C (=O) -CH₂R³ (IV)

und

-R¹-Y-C (=O) -CR³=C (-OH) -CH₂R³ (V)

wobei R¹ und R³ die oben dafür angegebene Bedeutung haben,
Y ein Sauerstoffatom oder ein Rest der Formel -(NR⁸-R^{1'})_{z}-NR²- bedeutet,
wobei R¹' die Bedeutung von R¹ hat,
R² ein Wasserstoffatom oder einen Kohlenwasserstoffrest mit 1 bis 18 Kohlenstoffatomen, vorzugsweise ein Wasserstoffatom bedeutet,
R⁸ R² oder einen Rest der Formel -C (=O) -CHR³-C (=O) -CH₂R³ oder -C (=O) -CR³=C (-OH) -CH₂R³ bedeutet,
z 0 oder eine ganze Zahl von 1 bis 10, vorzugsweise 0, 1 oder 2 ist.

Die Reste B² der Formeln (IV) und (V) sind über die Reste R¹ an das Siloxanpolymer gebunden.

Die Reste B² der Formeln (IV) und (V) sind tautomere Gruppen. Bevorzugt enthalten die erfindungsgemäßen Siloxanpolymere mindestens 2 Reste B² aus der Gruppe der Formeln (IV) und (V) pro Molekül, wobei sie nur Reste der Formel (IV), nur Reste der Formel (V) oder beide zusammen enthalten können. Da tautomere Gruppen ineinander umwandelbar sind, kann sich ihr jeweiliger Gehalt in Abhängigkeit von äußeren Bedingungen verändern. Deren Quotient kann daher in weiten Bereichen schwanken und Quotienten von ca. 1000:1 bis ca. 1:1000 betragen.

Der Enolgehalt der erfindungsgemäßen Siloxanpolymere führt zu einem schwach sauren Charakter dieser Stoffe, der maßgeblich von den Strukturparametern und Substituenten der Gruppe der allg. Formel (I) abhängt. Bevorzugt hat diese enolisierbare Gruppe einen pks-Wert von größer 5,0, besonders bevorzugt von 6,0 bis 15,0, speziell von 7,0 bis 14,0.

Die erfindungsgemäßen Siloxanpolymere enthalten vorzugsweise 5 bis 5000 Si-Atome, bevorzugt 50 bis 1000 Si-Atome pro Molekül. Sie können linear, verzweigt, dendrimer oder cyclisch sein. Mit in den Bereich der erfindungsgemäßen Siloxanpolymere fallen auch Netzwerkstrukturen beliebiger Größe, denen weder eine konkrete noch durchschnittliche Anzahl von Si-Atomen zuordenbar ist, sofern sie mindestens 2 funktionelle Gruppen B der Formel (I) enthalten.

Die erfindungsgemäßen β-Ketocarbonyl-funktionellen Siloxanpolymere sind vorzugsweise Organopolysiloxane aus Einheiten der allgemeinen Formel ${X}_{a} ⁢ {R}_{c} ( {OR}^{9} ⁢ {)}_{d} ⁢ {SiO}_{\frac{4 - \left(a+c+d\right)}{2}}$
wobei
- X: einen organischen Rest bedeutet, der den Rest B enthält, vorzugsweise ein SiC-gebundener Rest B¹ oder B² ist, wobei B, B¹ und B² die oben dafür angegebene Bedeutung haben,
- R: einen einwertigen, gegebenenfalls substituierten Kohlenwasserstoffrest mit 1 bis 18 Kohlenstoffatomen je Rest bedeutet,
- R⁹: ein Wasserstoffatom oder einen Alkylrest mit 1 bis 8 Kohlenstoffatomen, bevorzugt ein Wasserstoffatom oder einen Methyl- oder Ethylrest bedeutet,
- a: 0 oder 1,
- c: 0, 1, 2 oder 3 und
- d: 0 oder 1 ist,
mit der Maßgabe, dass die Summe a+c+d≤3 ist und durchschnittlich mindestens ein Rest X je Molekül enthalten ist.

Bevorzugte Beispiele für die erfindungsgemäßen β-Ketocarbonyl-funktionellen Siloxanpolymere sind Organopolysiloxane der allgemeinen Formel

X_{g}R_{3-g}SiO (SiR₂O)₁(SiRXO)ₖSiR_{3-g}X_{g} (VIIa)

und

(R⁹O)R₂SiO(SiR₂O)ₙ(SiRXO)ₘSiR₂(OR⁹) (VIIB)

wobei A, R und R⁹ die oben dafür angegebene Bedeutung haben,
- g: 0 oder 1,
- k: 0 oder eine ganze Zahl von 1 bis 30 ist und
- l: 0 oder eine ganze Zahl von 1 bis 1000 ist,
- m: eine ganze Zahl von 1 bis 30 ist und
- n: 0 oder eine ganze Zahl von 1 bis 1000 ist,
mit der Maßgabe, dass durchschnittlich mindestens ein Rest X je Molekül enthalten ist.

Beispiele für Reste R sind Alkylreste, wie der Methyl-, Ethyl-, n-Propyl-, iso-Propyl-, 1-n-Butyl-, 2-n-Butyl-, iso-Butyl-, tert.-Butyl-, n-Pentyl-, iso-Pentyl-, neo-Pentyl-, tert.-Pentylrest, Hexylreste, wie der n-Hexylrest, Heptylreste, wie der n-Heptylrest, Octylreste, wie der n-Octylrest und iso-Octylreste, wie der 2,2,9-Trimethylpentylrest, Nonylreste, wie der n-Nonylrest, Decylreste, wie der n-Decylrest, Dodecylreste, wie der n-Dodecylrest, und Octadecylreste, wie der n-Octadecylrest; Cycloalkylreste, wie Cyclopentyl-, Cyclohexyl-, Cycloheptyl- und Methylcyclohexylreste; Alkenylreste, wie der Vinyl-, 5-Hexenyl-, Cyclohexenyl-, 1-Propenyl-, Allyl-, 3-Butenyl- und 4-Pentenylrest; Alkinylreste, wie der Ethinyl-, Propargyl- und 1-Propinylrest; Arylreste, wie der Phenyl-, Naphthyl-, Anthryl- und Phenanthrylrest; Alkarylreste, wie o-, m-, p-Tolylreste, Xylylreste und Ethylphenylreste; und Aralkylreste, wie der Benzylrest, der α- und der β-Phenylethylrest.

Beispiele für Reste R¹ sind -CH₂CH₂-, -CH (CH₃) -, -CH₂CH₂CH₂-, -CH₂C(CH₃)H-, -CH₂CH₂CH₂CH₂-, -CH₂CH₂CH(CH₃)- und -CH₂CH₂C(CH₃)₂CH₂-
wobei der -CH₂CH₂CH₂-Rest bevorzugt ist.

Bevorzugt ist Rest R^{1'} ein Rest der Formel -CH₂CH₂- und -CH₂CH₂CH₂-.

Beispiele für Reste R³ sind Alkylreste, wie der Methyl-, Ethyl-, n-Propyl-, iso-Propyl-, 1-n-Butyl-, 2-n-Butyl-, iso-Butyl-, tert.-Butyl-, n-Pentyl-, iso-Pentyl-, neo-Pentyl-, tert.-Pentylrest, Hexylreste, wie der n-Hexylrest, Heptylreste, wie der n-Heptylrest, Octylreste, wie der n-Octylrest und iso-Octylreste, wie der 2,2,4-Trimethylpentylrest, Nonylreste, wie der n-Nonylrest, Decylreste, wie der n-Decylrest, Dodecylreste, wie der n-Dodecylrest, und Octadecylreste, wie der n-Octadecylrest; Cycloalkylreste, wie Cyclopentyl-, Cyclohexyl-, Cycloheptyl- und Methylcyclohexylreste; Arylreste, wie der Phenyl-, Naphthyl-, Anthryl- und Phenanthrylrest; Alkarylreste, wie o-, m-, p-Tolylreste, Xylylreste und Ethylphenylreste; und Aralkylreste, wie der Benzylrest, der α- und der β-Phenylethylrest.

Beispiele für Kohlenwasserstoffreste R³ gelten auch für Kohlenwasserstoffreste R².

Beispiele für Kohlenwasserstoffreste R³ gelten auch für Kohlenwasserstoffreste R⁴, R⁵, R⁶ und R⁷.

Beispiele für Kohlenwasserstoffreste R⁹ sind Alkylreste, wie der Methyl-, Ethyl-, n-Propyl-, iso-Propyl-, 1-n-Butyl-, 2-n-Butyl-, iso-Butyl-, tert.-Butyl-, n-Pentyl-, iso-Pentyl-, neo-Pentyl-, tert.-Pentylrest, Hexylreste, wie der n-Hexylrest, Heptylreste, wie der n-Heptylrest, Octylreste, wie der n-Octylrest und iso-Octylreste, wie der 2,2,4-Trimethylpentylrest.

Die Reste B¹ der Formeln (II) bzw. (III) sind β-Diketongruppen, die entweder endständig, bezogen auf das Diketon (Formel (II)) oder am C-Atom zwischen den beiden Carbonylgruppen (Formel (III)). über R¹ an ein Siloxanpolymer gebunden sind.

Verfahren zur Herstellung von β-Ketocarbonyl-funktionellen Siloxanpolymeren mit Resten B¹ der Formel (II) sind aus der organischen Chemie bekannt. Bevorzugt werden sie über die Acylierung von Acetoacetaten mit Organosiliciumverbindungen, die Si-gebundene Säurechloride enthalten, erhalten. Wenn beispielsweise Siloxanpolymere, die Si-gebundenes Undecansäurechlorid (R¹ = -C₁₀H₂₀-) enthalten, mit Ethylacetoacetat (CH₃-C(=O)-CH₂-C(=O)-O-CH₂CH₃) umgesetzt werden (Acylierung) und danach thermisch CO₂ und Ethanol abgespalten werden, werden Siloxanpolymere erhalten, die Reste B¹ der Formel (II) enthalten mit R¹ = -C₁₀H₂₀-, R³ = H, R⁴ = H und R⁵ = -CH₃.

Verfahren zur Herstellung von β-Ketocarbonyl-funktionellen Siloxanpolymeren, die Reste B¹ der Formel (III) enthalten, sind in DE 1193504 A und DE 1795563 A beschrieben. Bevorzugt ist hierbei die Hydrosilylierung von Allylacetylaceton, wobei Siloxanpolymere, die Reste B¹ der Formel (III) enthalten, entstehen mit R¹ = -C₃H₆-, R³ =H, R⁶ = R ⁷ = -CH₃. Ein bevorzugtes Verfahren ist weiterhin die Alkylierung von Acetylaceton durch Siloxanpolymere mit Si-gebundenen Halogengruppen, wie -CH₂Cl, -CH₂Br, -C₃H₆Cl oder -C₃H₆J.

Verfahren zur Herstellung von Siloxanpolymeren, die Reste B² der Formeln (IV) und (V) enthalten, sind in US 6,121,404 A beschrieben.
Vorzugsweise werden sie hergestellt, indem Diketene (1) der allgemeinen Formel wobei R³ die oben dafür angegebene Bedeutung hat, bevorzugt ein Wasserstoffatom ist,
mit Organosiliciumverbindungen (2), die mindestens einen Si-gebundenen Rest A der allgemeinen Formel

-R¹-(NR²-R¹')_{z}-NR²₂ (VIII)

je Molekül enthalten, wobei R¹, R^{1'}, R² und z die oben dafür angegebene Bedeutung haben, umgesetzt werden,
mit der Maßgabe, dass der Rest A der Formel (VIII) mindestens eine primäre und gegebenenfalls mindestens eine sekundäre Aminogruppe, vorzugsweise mindestens eine primäre Aminogruppe, aufweist.

Bevorzugt erfolgt die Umsetzung in Gegenwart von organischen Verbindungen (3), die die Reaktion von primären oder sekundären Aminogruppen mit β-Ketocarbonylverbindungen verzögern oder verhindern.
Als organische Verbindungen (3) werden vorzugsweise solche eingesetzt, die mit Aminen mehr oder weniger feste Addukte ergeben. Beispiele für Verbindungen (3) sind Aldehyde und Ketone. Bevorzugte Beispiele sind Aceton, Butanon, Methylisobutylketon und Cyclohexanon.

In einem bevorzugten Herstellungsverfahren werden in einer 1. Stufe Organosiliciumverbindungen (2) mit organischen Verbindungen (3) umgesetzt, wobei die Verbindungen (3) Schutzgruppen an den Aminogruppen im Rest A der Formel (VIII) bilden, und anschließend in einer 2. Stufe werden die in der 1. Stufe erhaltenen Organosiliciumverbindungen (2) mit den geschützten Aminogruppen (Umsetzungsprodukte aus (2) und (3)) mit Diketenen (1) umgesetzt. Bei der Umsetzung mit Diketen spaltet sich die Schutzgruppe wieder von der Aminogruppe im Rest A der Formel (VIII) ab.

Der Rest A der Formel (VIII) kann auch ein α-Aminorest der Formel -CH₂-NR²-H sein. In diesem Fall ist bei der Herstellung die Mitverwendung von organischen Verbindungen (3) nicht bevorzugt.

Beispiele für Reste A sind
-CH₂-NH₂
-CH (CH₃) -NH₂
-C (CH₃) ₂-NH₂
-CH₂CH₂-NH₂
-CH₂CH₂CH₂-NH₂
-CH₂CH₂CH₂CH₂-NH₂
-CH₂CH₂CH (CH₃) -NH₂
-CH₂CH₂CH₂-NH-CH₂CH₂-NH₂
-CH₂CH₂CH₂-N(CH₃)-CH₂CH₂-NH₂
-CH₂CH₂CH₂[-NH-CH₂CH₂]₂-NH₂
-CH₂CH₂C(CH₃)₂CH₂-NH₂,
wobei -CH₂CH₂CH₂-NH₂ und -CH₂CH₂CH₂-NH-CH₂CH₂-NH₂ bevorzugt sind.

Bevorzugte Beispiele für Reste B² sind daher
-CH₂CH₂CH₂-NH(-Z),
-CH₂CH₂CH₂-NH₁₋ₓ(-Z)ₓ-CH₂CH₂-NH(-Z),
wobei Z Reste der Formeln

-C(=O)-CHR³-C(=O)CH₂R³

oder

-C(=O)-CR³=C(-OH)-CH₂R³

sind,
R³ die oben dafür angegebene Bedeutung, bevorzugt ein Wasserstoffatom ist und
x 0 oder 1 ist.

Die Behandlung kann während oder nach der Nachgerbung von Leder erfolgen.

Die erfindungsgemäßen β-Ketocarbonyl-funktionellen Siloxanpolymere werden vorzugsweise als Lösungen in organischen Lösungsmitteln eingesetzt.
Vorzugsweise werden daher Zusammensetzungen enthaltend erfindungsgemäße β-Ketocarbonyl-funktionelle Siloxanpolymere und organische Lösungsmittel eingesetzt.

Beispiele für organische Lösungsmittel sind Isopropanol, Toluol, Tetrahydrofuran, Testbenzin und Benzinfraktionen.

Die erfindungsgemäßen β-Ketocarbonyl-funktionellen Siloxancopolymere sind in den Lösungen in Mengen von vorzugsweise 5 bis 50 Gew.-%, bevorzugt 10 bis 30 Gew.-%, enthalten.

Weiterhin werden bei dem erfindungsgemäßen Verfahren zur Behandlung von Leder oder Lederfasern die erfindungsgemäßen β-Ketocarbonyl-funktionellen Siloxanpolymere vorzugsweise in Form von wässrigen Emulsionen oder Dispersionen eingesetzt. Vorzugsweise werden daher Zusammensetzungen enthaltend erfindungsgemäße β-Ketocarbonyl-funktionelle Siloxanpolymere, Emulgatoren und Wasser eingesetzt.

Die erfindungsgemäßen β-Ketocarbonyl-funktionellen Siloxanpolymere sind in den wässrigen Emulsionen in Mengen von vorzugsweise 5 bis 60 Gew.-%, bevorzugt 10 bis 50 Gew-%, enthalten.

Geeignete Emulgatoren oder Dispergiermittel sind prinzipiell alle oberflächenaktiven Substanzen, im besonderen nichtionischer und anionischer Art, die die erfindungsgemäßen β-Ketocarbonyl-funktionellen Polysiloxane in Wasser stabiliseren können. Besonders bevorzugt sind dabei anionische Emulgatoren, wie ethoxylierte Phophorsäureester auf Oleyl- oder Talgfett-Basis, N-Oleylsarkosid, N-Stearylsarkosid oder N-Laurylsarkosid sowie geeignete Sulfosuccinatderivate.

Die Emulgatoren sind in den wässrigen Emulsionen in Mengen von vorzugsweise 2 bis 20 Gew.-%, bevorzugt 4 bis 10 Gew.-%, enthalten.

Die Behandlung von Leder oder Lederfasern mit den erfindungsgemäßen Zusammensetzungen, vorzugsweise in Form von Lösungen oder wässrigen Emulsionen, erfolgt vorzugsweise bei einem pH-Wert von 4 bis 7, bevorzugt von 5 bis 7.
Die Einstellung des pH-Wertes erfolgt vorzugsweise mit Hilfe von Natronlauge.

Die erfindungsgemäßen Zusammensetzungen, vorzugsweise in Form von Lösungen oder wässrigen Emulsionen, werden auf Leder oder Lederfasern vorzugsweise bei einer Temperatur von 10 bis 70°C, bevorzugt von 20 bis 50°C einwirken gelassen.
Die Einwirkzeit beträgt dabei vorzugsweise 20 bis 150 Minuten, bevorzugt 20 bis 90 Minuten.

Das erfindungsgemäße Verfahren wird vorzugsweise beim Druck der umgebenden Atmosphäre, also bei ca. 1020 hPa, durchgeführt. Es kann aber auch bei höheren oder niedrigeren Drücken durchgeführt werden.

Das erfindungsgemäße Verfahren hat den Vorteil, dass das Behandlungsmittel sowohl an der Oberfläche des Leders als dünner Film wirkt, als auch befähigt ist, in das Leder einzudringen und die "Lederfasern" zu umhüllen, wobei die atmungsaktiven Eigenschaften erhalten bleiben.

Mit der Verwendung der erfindungsgemäßen β-Ketocarbonyl-funktionellen Polysiloxanen werden hervorragende, permanente Hydrophobierwirkung bei gleichzeitiger Verbesserung der Griffqualität erzielt.

Dies wird ermöglicht durch die besondere chemische Struktur des Polysiloxans. Die hydrophoben und griffgebenden Eigenschaften werden durch das ununterbrochene Polysiloxangerüst hervorgerufen. Die organischen Einheiten beeinflussen die Emulgier- und Löseeigenschaften für die wässrige und lösungsmittelhaltige Formulierung positiv.
Die endständigen Carbonylgruppen sind zur Chelatisierung der im Leder vorhandenen Metallionen sowie zur Ausbildung von stabilisierenden Wasserstoffbrückenbindungen befähigt. Die hiermit erhöhte Fixierung erlaubt eine stärkere Permanenz des Polysiloxans am Ledergerüst.

Hierbei wird das Hydrophobierungsmittel in der Regel im Fass im Ausziehverfahren appliziert und muss daher zu diesem Zweck in eine wässrige Form umgewandelt werden. Hierzu werden Emulgatoren und/oder Dispergiermittel verwendet, welche die Emulsion/Dispersion stabilisieren und die Tiefenwirkung der Hydrophobierung zusätzlich verstärken.

Die bei dem erfindungsgemäßen Verfahren verwendeten Zusammensetzungen können zusätzlich Wachse natürlichen oder synthetischen Ursprungs, Lösüngsvermittler auf Basis von Glycolen und Glycolethern und weitere Additive, wie Nachgerbstoffe natürlichen oder synthetischen Ursprungs enthalten.

Um insbesondere die Hydrophobierwirkung von Leder zu optimieren, kann eine nachträgliche Behandlung des Leders mit mehrwertigen Metallsalzen der Wertigkeiten zwei bis vier, insbesondere Chrom-, Aluminium- oder Zirkoniumsulfat, erfolgen.

### Herstellung der ß-Ketocarbonyl-funktionellen Siloxanpolymere:

### Beispiel 1:

136,5g eines handelsüblichen Aminosiloxans aus 3-(Aminoethylamino)-propyl-methylsiloxy- und Dimethylsiloxyeinheiten und Methoxyendgruppen, sowie einem Amingehalt von 0,293 mεqu./g bei einer Viskosität von 980 mm²/s, werden mit 4,7g Aceton 4 Stunden bei 25°C gerührt. Danach erfolgt Zugabe von 3,7g Diketen, worauf eine leichte Temperaturerhöhung einsetzt. Nach weiteren 2 Stunden wird das Aceton bei 70°C im Vakuum entfernt. Man erhält ein klares, gelbliches Öl mit einer Viskosität von 4900 mm²/s (25°C). Im 1H-NMR-Spektrum ist ein vollständiger Aminumsatz erkennbar. Das ß-Ketoamidosiloxan hat ein Keto/Enolverhältnis von 3,0. Die primären wie auch die sekundären Aminogruppen wurden acetoacyliert.

### Beispiel 2:

136,5g eines handelsüblichen Aminosiloxans aus 3-(Aminoethylamino)-propyl-methylsiloxy- und Dimethylsiloxyeinheiten und Methoxyendgruppen, sowie einem Amingehalt von 0,293 mεqu./g bei einer Viskosität von 980 mm²/s, werden mit 3,6g Aceton 4 Stunden bei 25°C gerührt. Danach erfolgt Zugabe von 3,7g Diketen, worauf eine leichte Temperaturerhöhung einsetzt. Nach weiteren 2 Stunden wird das Aceton bei 70°C im Vakuum entfernt. Man erhält ein klares, gelbliches Öl mit einer Viskosität von 13000 mm²/s (25°C). Im 1H-NMR-Spektrum ist ein vollständiger Aminumsatz erkennbar. Das ß-Ketoamidosiloxan hat ein Keto/Enolverhältnis von 3,0. Die primären wie auch die sekundären Aminogruppen wurden acetoacyliert.

### Beispiel 3:

Es werden 1350g eines α,ω-Dihydroxypolydimethylsiloxans mit einer Viskosität von 67 mm²/s (25°C) mit 74g Cyclohexylaminomethyl-methyldiethoxysilan gemischt. Das Gemisch wird auf 80°C erwärmt und nach 2 Stunden und Anlegen von Vakuum so lange gerührt, bis eine konstante Viskosität erreicht wird. Der abgespaltene Ethanol wird laufend entfernt, worauf man ein Aminopolysiloxan mit 2940 mm²/s (25°C) erhält. Das farblose, klare Öl hat eine Aminzahl von 0,204 mεqu./g und enthält damit durchschnittlich eine sekundäre Aminogruppe pro 4902g Polymer. Das Aminopolysiloxan wird bei 26°C mit 25 g Diketen gemischt. Unter Rühren steigt die Innentemperatur innerhalb von 15 Minuten um 12°C an. Man lässt noch 2 Stunden ohne externe Erwärmung nachreagieren und erhält ein nahezu farbloses Siliconpolymer mit einer Viskosität von 3220 mm²/s (25°C) in praktisch quantitativer Ausbeute.

### Beispiel 4:

Bei 22°C werden 1605g eines Dimethylpolysiloxans mit Aminopropylendgruppen und einem Amingehalt von 0,78 mεqu./g mit 24,4g Aceton gemischt. Nach ca. 4 Stunden dosiert man insgesamt 17,7g Diketen gleichmäßig und unter gutem Rühren in ca. 1 Minute zu. Bei leicht exothermer Reaktion steigt die Viskosität des Aminöls deutlich an. Ohne externe Heizung lässt man noch weitere 2 Stunden nachreagieren und entfernt das zugesetzte Aceton im Vakuum bei 70°C. Man erhält ein klares, gelbliches Öl mit der Viskosität 1080 mm²/s (25°C). Das 1H-NMR-Spektrum zeigt ein Keto/Enolverhältnis des gebildeten β-Ketoamidosiloxans von 5,0; der Aminumsatz ist vollständig (> 99%).

### Hydrophobierung von Leder:

### Beispiel 5 und Vergleichsversuch:

Die Bestimmung der Hydrophobierwirkung wurde durch Applikation auf 5x5 cm großen Lederstücken durchgeführt. Hierzu werden exemplarisch chromgegerbte Lederstücke bei Raumtemperatur für etwa 2 Stunden in einer 5%igen Lösung der erfindungsgemäßen β-Ketocarbonyl-funktionellen Siloxanpolymere in Isopropanol und Testbenzin eingetaucht.

Als Vergleich wird jeweils eine 5%igen Lösung eines Dimethylpolysiloxans (nicht-funktionelles Siloxan) mit einer Viskosität von 350 mPa·s bei 25°C in Isopropanol und Testbenzin verwendet.
Anschließend wird die Probe bei 50°C getrocknet und gewogen (=Gewicht G1) und in einem Bally-Penetrometer repetitiven Stauchungen in Gegenwart von äußerer Wassereinwirkung ausgesetzt. Hierbei wird mit der Narbenseite in Wasser getauchtes Leder eine vorbestimmte Strecke (=Stauchung) geknickt und wieder gestreckt, wie Schuhoberleder beim Tragen des Schuhs. Der Durchtritt des Wassers wird konduktometrisch bestimmt. Es wird die Zeit gemessen, bei der das Wasser durch das Leder dringt. Die Probe wird abschließend ausgewogen (=Gewicht G2) und die Wasseraufnahme gemäß der Gewichtsdifferenz ermittelt. $Wasseraufnahme = \frac{G ⁢ 2 - G ⁢ 1}{G ⁢ 1} x 100 %$

Je größer die Zeit beim Bally Wasserdurchtritt und je geringer die Wasseraufnahme desto besser die Hydrophobierwirkung. Die erfindungsgemäßen Siloxanpolymere zeigen gegenüber dem Vergleich mit einem üblichen nicht-funktionellen Dimethylpolysiloxan eine deutlich bessere Hydrophobierwirkung,

Die Ergebnisse sind in folgender Tabelle zusammengestellt:

**Tabelle:**

| Probenbezeichnung | Lösungsmittel | Wasseraufnahme [%] | Bally Wasserdurchtritt [min] |
|---|---|---|---|
| Beispiel 1 | Testbenzin | 22 | 317 |
| Vergleich | Testbenzin | 46 | 14 |
| Beispiel 1 | Isopropanol | 27 | 320 |
| Beispiel 2 | Isopropanol | 21 | 403 |
| Beispiel 3 | Isopropanol | 33 | 62 |
| Beispiel 4 | Isopropanol | 20 | 393 |
| Vergleich | Isopropanol | 33 | 15 |

## Patentansprüche

1. Verfahren zur Behandlung von Leder oder Lederfasern mit Zusammensetzungen enthaltend β-Ketocarbonyl-funktionelle Siloxanpolymere, die mindestens einen dreiwertigen Rest B der allgemeinen Formel enthalten, wobei
R³ ein Wasserstoffatom oder ein einwertiger Kohlenwasserstoffrest mit 1 bis 30 Kohlenstoffatomen, vorzugsweise ein Wasserstoffatom bedeutet.

2. Verfahren nach Anspruch 1, **dadurch gekennzeichnet, dass** als Rest B SiC-gebundene Reste B¹ ausgewählt aus der Gruppe der allgemeinen Formeln
-R¹-C(=O)-CR³R⁴-C(=O)-R⁵ (II)
und wobei R³ die in Anspruch 1 dafür angegebene Bedeutung hat, R¹ ein zweiwertiger organischer Rest bedeutet, . R⁴ ein Wasserstoffatom oder einen Kohlenwasserstoffrest mit 1 bis 30 Kohlenstoffatomen, und
R⁵, R⁶ und R⁷ jeweils ein Kohlenwasserstoffrest mit 1 bis 30 Kohlenstoffatomen bedeutet,
eingesetzt werden.

3. Verfahren nach Anspruch 1, **dadurch gekennzeichnet, dass** als Rest B SiC-gebundene Reste B² ausgewählt aus der Gruppe der allgemeinen Formeln
-R¹-Y-C(=O)-CHR³-C(=O)-CH₂R³ (IV)
und
-R¹-Y-C(=O)-CR³=C(-OH)-CH₂R³ (V)
wobei R¹ und R³ die in Anspruch 1 und 2 dafür angegebene Bedeutung haben,
Y ein Sauerstoffatom oder ein Rest der Formel -(NR⁸-R¹')_{z}-NR²-
bedeutet,
wobei R^{1'} die Bedeutung von R¹ hat,
R² ein Wasserstoffatom oder einen Kohlenwasserstoffrest mit 1 bis 18 Kohlenstoffatomen bedeutet,
R⁸ R² oder einen Rest der Formel -C(=O)-CHR³-C(=O)-CH₂R³ oder -C(=O)-CR³=C(-OH)-CH₂R³ bedeutet,
z 0 oder eine ganze Zahl von 1 bis 10, vorzugsweise 0, 1 oder 2 ist,
eingesetzt werden.

4. Verfahren nach Anspruch 3, **dadurch gekennzeichnet, dass** als Reste B² Si-C gebundene Reste ausgewählt aus der Gruppe der allgemeinen Formeln
-CH₂CH₂CH₂-NH (-Z) und
-CH₂CH₂CH₂-NH₁₋ₓ(-Z)ₓ-CH₂CH₂-NH(-Z),
wobei Z Reste der Formeln
-C(=O)-CHR³-C(=O)-CH₂R³
oder
-C(=O)-CR³=C(-OH)-CH₂R³
sind, wobei
R³ die in Anspruch 1 dafür angegebene Bedeutung hat, und
x 0 oder 1 ist,
eingesetzt werden.

5. Verfahren nach Ansprüchen 1 bis 4, **dadurch gekennzeichnet, dass** als Siloxanpolymere Organopolysiloxane aus Einheiten der allgemeinen Formel ${X}_{a} ⁢ {R}_{c} ( {OR}^{9} ⁢ {)}_{d} ⁢ {SiO}_{\frac{4 - \left(a+c+d\right)}{2}}$
wobei
X einen organischen Rest bedeutet, der den Rest B enthält, wobei B die in Anspruch 1 dafür angegebene Bedeutung hat,
R einen einwertigen, gegebenenfalls substituierten Kohlenwasserstoffrest mit 1 bis 18 Kohlenstoffatomen je Rest bedeutet,
R⁹ ein Wasserstoffatom oder einen Alkylrest mit 1 bis 8 Kohlenstoffatomen,
a 0 oder 1,
c 0, 1, 2 oder 3 und
d 0 oder 1 ist,
mit der Maßgabe, dass die Summe a+c+d≤3 ist und durchschnittlich mindestens ein Rest X je Molekül enthalten ist,
eingesetzt werden.

6. Verfahren nach Ansprüchen 1 bis 5, **dadurch gekennzeichnet, dass** als Siloxanpolymere Organopolysiloxane ausgewählt aus der Gruppe der allgemeinen Formeln
X_{g}R_{3-g}SiO(SiR₂O)₁(SiRXO)ₖSiR_{3-g}X_{g} (VIIa)
und
(R⁹O)R₂SiO(SiR₂O)ₙ(SiRXO)ₘSiR₂(OR⁹) (VIIb)
wobei A, R, R⁹ und X die in Anspruch 5 dafür angegebene Bedeutung haben,
g 0 oder 1,
k 0 oder eine ganze Zahl von 1 bis 30 ist und
l 0 oder eine ganze Zahl von 1 bis 1000 ist,
m eine ganze Zahl von 1 bis 30 ist und
n 0 oder eine ganze Zahl von 1 bis 1000 ist,
mit der Maßgabe, dass durchschnittlich mindestens ein Rest X je Molekül enthalten ist,
eingesetzt werden.

7. Verfahren nach den Ansprüchen 5 oder 6, **dadurch gekennzeichnet, dass** die Reste X SiC-gebundene Reste B¹ gemäß Anspruch 2 oder SiC-gebundene Reste B² gemäß den Ansprüchen 3 oder 4 sind.

8. Verfahren nach den Ansprüchen 1 bis 7, **dadurch gekennzeichnet, dass** die Zusammensetzungen Lösungen der β-Ketocarbonyl-funktionellen Siloxanpolymere in organischen Lösungsmitteln sind, enthaltend β-Ketocarbonyl-funktionelle Siloxanpolymere gemäß den Ansprüchen 1 bis 7 und organische Lösungsmittel.

9. Verfahren nach den Ansprüchen 1 bis 7, **dadurch gekennzeichnet, dass** die Zusammensetzungen wässrige Emulsionen sind, enthaltend β-Ketocarbonyl-funktionelle Siloxanpolymere gemäß den Ansprüchen 1 bis 7, Emulgator und Wasser.

10. Verfahren nach den Ansprüchen 1 bis 9, **dadurch gekennzeichnet, dass** die Behandlung von Leder während oder nach der Nachgerbung erfolgt.

## Claims

1. Process for the treatment of leather or leather fibers with compositions containing β-ketocarbonyl-functional siloxane polymers which contain at least one trivalent radical B of the general formula in which
R³ is a hydrogen atom or a monovalent hydrocarbon radical having 1 to 30 carbon atoms, preferably a hydrogen atom.

2. Process according to Claim 1, **characterized in that** SiC-bonded radicals B¹ selected from the group of the general formulae
-R¹-C(=O)-CR³R⁴-C(=O)-R⁵ (II)
and in which R³ has the meaning stated in Claim 1 therefor,
R¹ is a divalent organic radical,
R⁴ is a hydrogen atom or a hydrocarbon radical having 1 to 30 carbon atoms, and
R⁵, R⁶ and R⁷ are each a hydrocarbon radical having 1 to 30 carbon atoms,
are used as radical B.

3. Process according to Claim 1, **characterized in that** SiC-bonded radicals B² selected from the group of the general formulae
-R¹-Y-C(=O)-CHR₃-C(=O)-CH₂R³ (IV)
and
-R¹-Y-C(=O)-CR³=C(-OH)-CH₂R³ (V)
in which R¹ and R³ have the meaning stated in Claims 1 and 2 therefor,
Y is an oxygen atom or a radical of the formula -(NR⁸-R^{1'})_{z}-NR²-
in which R^{1'} has the meaning of R¹,
R² is a hydrogen atom or a hydrocarbon radical having 1 to 18 carbon atoms,
R⁸ is R² or a radical of the formula -C(=O)-CHR³-C(=O)-CH₂R³ or -C(=O)-CR³=C(-OH)-CH₂R³,
z is 0 or an integer from 1 to 10, preferably 0, 1 or 2,
are used as radical B.

4. Process according to Claim 3, **characterized in that** Si-C bonded radicals selected from the group of the general formulae
-CH₂CH₂CH₂-NH(-Z) and
-CH₂CH₂CH₂-NH₁₋ₓ(-Z)ₓ-CH₂CH₂-NH (-Z),
Z being radicals of the formulae
-C(=O)-CHR³-C(=O) -CH₂R³
or
-C (=O) -CR³=C (-OH) -CH₂R³,
R³ having the meaning stated in Claim 1 therefor, and
x being 0 or 1,
are used as radicals B².

5. Process according to Claims 1 to 4, **characterized in that** organopolysiloxanes comprising units of the general formula ${X}_{a} ⁢ {R}_{c} ( {OR}^{9} ⁢ {)}_{d} ⁢ {SiO}_{\frac{4 - \left(a+c+d\right)}{2}}$
in which
X is an organic radical which contains the radical B, B having the meaning stated in Claim 1 therefor,
R is a monovalent, optionally substituted hydrocarbon radical having 1 to 18 carbon atoms per radical,
R⁹ is a hydrogen atom or an alkyl radical having 1 to 8 carbon atoms,
a is 0 or 1,
c is 0, 1, 2 or 3 and
d is 0 or 1,
with the proviso that the sum a+c+d is ≤3 and on average at least one radical X is present per molecule,
are used as siloxane polymers.

6. Process according to Claims 1 to 5, **characterized in that** organopolysiloxanes selected from the group of the general formulae
X_{g}R_{3-g}SiO(SiR₂O)₁(SiRXO)ₖSiR_{3-g}X_{g} (VIIa)
and
(R⁹O)R₂SiO(SiR₂O)ₙ(SiRXO)ₘSiR₂(OR⁹) (VIIb)
in which A, R, R⁹ and X have the meanings stated in Claim 5 therefor,
g is 0 or 1,
k is 0 or an integer from 1 to 30 and
l is 0 or an integer from 1 to 1000,
m is an integer from 1 to 30 and
n is 0 or an integer from 1 to 1000,
with the proviso that on average at least one radical X is present per molecule,
are used as siloxane polymers.

7. Process according to Claim 5 or 6, **characterized in that** the radicals X are SiC-bonded radicals B¹ according to Claim 2 or SiC-bonded radicals B² according to Claim 3 or 4.

8. Process according to Claims 1 to 7, **characterized in that** the compositions are solutions of the β-ketocarbonyl-functional siloxane polymers in organic solvents, containing β-ketocarbonyl-functional siloxane polymers according to Claims 1 to 7 and organic solvents.

9. Process according to Claims 1 to 7, **characterized in that** the compositions are aqueous emulsions containing β-ketocarbonyl-functional siloxane polymers according to Claims 1 to 7, emulsifier and water.

10. Process according to Claims 1 to 9, **characterized in that** the treatment of leather is effected during or after the retanning.

## Revendications

1. Procédé pour le traitement du cuir ou de fibres de cuir par des compositions contenant des polymères siloxane à fonction β-cétocarbonyle, qui contiennent au moins un radical trivalent B de formule générale dans laquelle
R³ représente un atome d'hydrogène ou un radical hydrocarboné monovalent ayant de 1 à 30 atomes de carbone, de préférence un atome d'hydrogène.

2. Procédé selon la revendication 1, **caractérisé en ce qu'**on utilise comme radical B des radicaux B¹ liés par une liaison SiC, choisis dans l'ensemble des formules générales
-R¹-C(=O)-CR³R⁴-C(=O)-R⁵ (II)
et dans lesquelles R³ a la signification indiquée pour ce symbole dans la revendication 1,
R¹ représente un radical organique divalent,
R⁴ représente un atome d'hydrogène ou un radical hydrocarboné ayant de 1 à 30 atomes de carbone, et
R⁵, R⁶ et R⁷ représentent chacun un radical hydrocarboné ayant de 1 à 30 atomes de carbone.

3. Procédé selon la revendication 1, **caractérisé en ce qu'**on utilise comme radical B des radicaux B² liés par une liaison SiC, choisis dans l'ensemble des formules générales
-R¹-Y-C(=O)-CHR³-C(=O)-CH₂R³ (IV)
et
-R¹-Y-C(=O)-CR³=C(-OH)-CH₂R³ (V)
dans lesquelles R¹ et R³ ont la signification indiquée pour ces symboles dans les revendications 1 et 2,
Y représente un atome d'oxygène ou un radical de formule -(NR⁸-R^{1'})_{z}-NR²-,
R¹ ayant la signification de R¹,
R² représentant un atome d'hydrogène ou un radical hydrocarboné ayant de 1 à 18 atomes de carbone,
R⁸ représente R² ou un radical de formule
-C(=O)-CHR³-C(=O)-CH₂R³ ou -C(=O)-CR³=C(-OH)-CH₂R³,
z est b ou un nombre entier valant dé 1 à 10, de préférence 0, 1 ou 2.

4. Procédé selon la revendication 3, **caractérisé en ce qu'**on utilise comme radicaux B² des radicaux liés par une liaison Si-C, choisis dans l'ensemble des formules générales
-CH₂CH₂CH₂-NH(-Z) et
-CH₂CH₂CH₂-NH₁₋ₓ(-Z)ₓ-CH₂CH₂-NH(-Z),
Z représentant des radicaux de formules
-C(=O)-CHR³-C(=O)-CH₂R³
ou
-C(=O)-CR³=C(-OH)-CH₂R³,
R³ ayant la signification indiquée pour ce symbole dans la revendication 1, et
x étant 0 ou 1.

5. Procédé selon les revendications 1 à 4, **caractérisé en ce qu'**on utilise comme polymères siloxane des organopolysiloxanes à base de motifs de formule générale ${X}_{a} ⁢ {R}_{c} ( {OR}^{9} ⁢ {)}_{d} ⁢ {SiO}_{\frac{4 - \left(a+c+d\right)}{2}}$
dans laquelle
X représente un radical organique qui contient le radical B, B ayant la signification indiquée pour ce symbole dans la revendication 1,
R représente un radical hydrocarboné monovalent, éventuellement substitué, ayant de 1 à 18 atomes de carbone par radical,
R⁹ représente un atome d'hydrogène ou un radical alkyle ayant de 1 à 8 atomes de carbone,
a est 0 ou 1,
c est 0, 1, 2 ou 3 et
d est 0 ou 1,
étant entendu que la somme a+c+d est ≤ 3 et en moyenne au moins un radical X est contenu par molécule.

6. Procédé selon les revendications 1 à 5, **caractérisé en ce qu'**on utilise comme polymères siloxane des organopolysiloxanes choisis dans l'ensemble des formules générales
X_{g}R_{3-g}SiO(SiR₂O)₁(SiRXO)ₖSiR_{3-g}X_{g} (VIIa)
et
(R⁹O)R₂SiO(SiR₂O)ₙ(SiRXO)ₘSiR₂(OR⁹) (VIIb)
dans lesquelles A, R, R⁹ et X ont la signification indiquée pour ces symboles dans la revendication 5,
g est 0 ou 1,
k est 0 ou un nombre entier valant de 1 à 30 et
l est 0 ou un nombre entier valant de 1 à 1 000,
m est un nombre entier valant de 1 à 30, et
n est 0 ou un nombre entier valant de 1 à 1 000,
étant entendu qu'en moyenne au moins un radical X est contenu par molécule.

7. Procédé selon la revendication 5 ou 6, **caractérisé en ce que** les radicaux X sont des radicaux B¹ liés par une liaison SiC selon la revendication 2 ou des radicaux B² liés par une liaison SiC selon la revendication 3 ou 4.

8. Procédé selon les revendications 1 à 7, **caractérisé en ce que** les compositions sont des solutions des polymères siloxane à fonction β-cétocarbonyle dans des solvants organiques, contenant des polymères siloxane à fonction β-cétocarbonyle selon les revendications 1 à 7 et des solvants organiques.

9. Procédé selon les revendications 1 à 7, **caractérisé en ce que** les compositions sont des émulsions aqueuses, contenant des polymères siloxane à fonction β-cétocarbonyle selon les revendications 1 à 7, un émulsifiant et de l'eau.

10. Procédé selon les revendications 1 à 9, **caractérisé en ce que** le traitement du cuir s'effectue pendant ou après le retannage.
